# EUROPÄISCHE PATENTSCHRIFT

(11) **EP 0 602 540 B1**
(45) Veröffentlichungstag und Bekanntmachung des Hinweises auf die Patenterteilung: **06.03.2002**
(21) Anmeldenummer: 93119836.0
(22) Anmeldetag: 09.12.1993
(51) Int. Cl.: C21C 1/02

(54) **Mittel zur Entschwefelung, Entphosphorung, Entsilicierung und Entstickung von Roheisen-, Gusseisen-, Ferrochrom- und Ferromanganschmelzen sowie Verfahren**
Agent for desulphurization, dephosphorization, desiliconization and denitrification of molten pig or cast iron and of molten ferrochrome or ferromanganese as well as a process
Agent pour la désulfuration, déphosphoration, désiliciation et dénitration de bains de fonte, de fonte de moulage, de ferro-chrome et de ferro-manganèse ainsi qu'un procédé

(30) Priorität: 15.12.1992 DE 4242328
(43) Veröffentlichungstag der Anmeldung: 22.06.1994
(73) Patentinhaber: Freissmuth, Alfred, Dr.-Ing., D-83355 Grabenstätt (DE)
(72) Erfinder: Freissmuth, Alfred, Dr.-Ing., D-83355 Grabenstätt (DE)

(56) Entgegenhaltungen:
- EP-A- 0 038 417
- EP-A- 0 225 560
- EP-A- 0 226 994
- EP-A- 0 355 526
- DE-A- 2 252 795
- DE-A- 3 008 950
- DE-B- 1 758 250
- DE-B- 2 252 796
- DE-B- 2 507 379
- US-A- 1 890 485
- DATABASE WPI Section Ch, Week 7626, Derwent Publications Ltd., London, GB; Class M24, AN 76-48775 & JP-A-51 054 016 (ELECTRO CHEM IND) 13. Mai 1976
- SOVIET INVENTIONS ILLUSTRATED Section Ch, Week 8335, 12. Oktober 1983 Derwent Publications Ltd., London, GB; Class M24, AN 83-752111 & SU-A-969 746 (DNEPR METALLURG INS) 30. Oktober 1982
- SOVIET PATENTS ABSTRACTS Section Ch, Week 9303, 10. März 1993 Derwent Publications Ltd., London, GB; Class M24, AN 93-25393 & SU-A-1 713 936 (KARAG METAL COMBINE) 23. Februar 1992
- CAHIERS D'INFORMATIONS TECHNIQUES DE LA REVUE DE METALLURGIE, Bd.81, Nr.8/9, 1984, PARIS FR Seiten 633 - 639 R. KRIEGER ET AL.
- STEEL IN THE USSR, Bd.9, Nr.11, November 1979, LONDON GB Seiten 557 - 558 Y. S. RODIN ET AL.

## Beschreibung

Die Erfindung betrifft ein Mittel und dessen Anwendung für die Entschwefelung, Entphosphorung, Entsilicierung und Entstickung von Roheisen-, Gußeisen-, Ferrochrom- und Ferromanganschmelzen.

In den letzten Jahrzehnten wurden zahlreiche Vorschläge für Mittel zur Entschwefelung von Eisenschmelzen bekannt. Von diesen konnten sich insbesondere Mittel auf Basis von Calciumcarbid (CaC₂) durchsetzen, die mit Zusätzen versehen sind, welche bei Einsatz in der Eisenschmelze Gas abspalten.

Diese beispielsweise in der DE-PS 17 58 250 beschriebenen Mittel erlauben in Verbindung mit geeigneten Einbring-Verfahren die Behandlung großer Durchsatzmengen von Eisenschmelzen, wobei Calciumcarbonat als gasabspaltendes Mittel verwendet wird. In der DE-OS 22 52 795 ist Calciumhydroxid als gasabspaltende Komponente beschrieben. Aus der EP-A 0 138 417 ist ein Gemenge aus gebranntem Kalk sowie Kalkstein-Kohlenstoff, welchem Flußspat zugesetzt worden ist, bekannt.

Diese Mittel haben sich nicht allgemein durchsetzen können, weil sie insbesondere ein ausgeprägt schlechtes Fließverhalten aufweisen und folglich nur mit Schwierigkeiten durch Rohrleitungssysteme förderbar sind. Außerdem steht der Verwendung dieser bekannten Mittel entgegen, daß sie zu hohen Schlackenmengen und hohen Eisenverlusten in Form von fein- und mittelgroßen Granalien führen, deren Gehalt an Eisen bis auf 70 Gew.-% in der Schlacke ansteigen kann.

Unabhängig davon sind diese bekannten Zusätze, deren Zweck neben der Gasabspaltung darin liegt, das verwendete Basisentschwefelungsmittel zu verdünnen, um dieses fördertechnisch besser handhaben zu können. Zu diesem Zweck werden Fließhilfsmittel zugesetzt, um den mehligen Charakter der Basisentschwefelungsmittel zu verändern, was z.B. in EP 0 226 994 beschrieben wird.

Einige dieser Verdünnungsmittel setzen ein Gas frei, welches das Durchmischen des Entschwefelungsmittels mit der Schmelze verbessern soll. Der Rückstand aus dieser Zersetzung ist immer - ob nun Kalkhydrat oder Kalkstein verwendet wird - Kalk, welcher bei den Temperaturen der behandelten Schmelzen in festem Zustand vorliegt. Da Diffusionsvorgänge die Entschwefelung mit festen Phasen steuern und hierfür die verfügbare Zeit maßgeblich ist, können die im festen Zustand vorliegenden Kalk-Partikel kaum oder nur in geringem Umfange an der Entschwefelung teilnehmen, weshalb sie als metallurgisch passiv bezeichnet werden.

Schlacken aus Gemischen von Calciumcarbid, Kalkstein und Fließhilfsmittel neigen zur Bildung von Ansätzen und Krusten in der Pfanne, die Schlackendecke wird steif und ist schwierig zu handhaben. Es sind mechanische Hilfsmittel erforderlich, um diese Krusten und Ansätze zu entfernen. Vielfach muß nach der Entschwefelung mit solchen Gemischen ein Flußmittel, beispielsweise Flußspat oder Soda, aufgegeben werden, um die gebildeten Krusten zu lösen.

In der DE-OS 30 08 950 sind Vorschläge beschrieben, um den Wirkungsgrad des Entschwefelungsmittels zu verbessern und gleichzeitig das Schlackenproblem zu beherrschen. Diese Vorschläge waren jedoch alle nicht geeignet, um die Probleme zu lösen, die die Entmischung der Komponenten infolge unterschiedlicher Oberflächeneigenschaften hervorruft und deren Handhabung erleichtert.

Hinzu kommt, daß bei den bekannten gasabspaltenden Stoffen ein Teil des Calciumcarbids für chemische Umsetzungen mit dem Kohlendioxid des zugesetzten Carbonats bzw. dem Wasser aus den Hydroxiden verbraucht wird. Gemäß der DE-PS 22 52 796 werden den Behandlungsmitteln wasserstoffoder stickstoffabspaltende Substanzen zugegeben. Der Zusatz solcher Substanzen kann, falls Wasserstoffgas gebildet wird, desoxidierend wirken, sofern diese Wirkung nicht durch große Fördergasmengen eingeschränkt wird. Das Problem der Feststoff-Reaktion erfährt durch diese Zusätze keine Lösung.

Ferner wurde vorgeschlagen, Flußspat als verdünnende Komponente zu wählen, um eine Verflüssigung der Schlacke zu begünstigen. Abgesehen von den ökologischen Problemen bei der Lagerung flußspathaltiger Schlacken, kann aber dem Flußspat keine grundsätzliche entschwefelnde Wirkung zugeschrieben werden.

Bei den sogenannten Rührer-Entschwefelungsverfahren besteht immer die Gefahr einer Krustenbildung. Im Bereich der Schmelzbadoberfläche wird durch die Rotation des Rührbalkens die Schlacke mehr oder weniger an die Wand des Gefäßes gedrückt. In den sich bildenden Krusten in Form von Anbackungen bleibt das Calciumcarbid bevorzugt hängen, so daß es nicht über die Trombe in die Schmelze eingezogen wird. Auf diese Weise verbrennt das Calciumcarbid wirkungslos oder verbleibt ungenutzt in der Schlacke. Als Folge einer solchen Krustenbildung treten Beschädigungen am Rührbalken auf und es wird dessen Lebensdauer herabgesetzt, so daß die praktische Nutzung des theoretisch sehr effektiven Rührverfahrens häufig eingeschränkt wird. Diese Krustenbildung ist eine unmittelbare Folge der Fest-Flüssig-Reaktion, die zur Folge hat, daß Eisen-Granalien zurückgehalten werden und daß eine vor Beginn der Behandlung gegebenenfalls dünnflüssige Schlacke mit fortschreitendem Verfahrensablauf immer mehr absteift. Der Gehalt an Eisen-Granalien in solchen Schlacken kann bis zu 70 Gew.-% betragen.

Der Vorschlag, Calciumcarbid mit einer etwa dem Eutektikum CaO-CaC₂ entsprechenden Zusammensetzung anstelle des technischen Calciumcarbid mit einem CaC₂-Gehalt von etwa 80 Gew.-% einzusetzen, konnte ebenfalls nicht befriedigen, da auch bei einem solchen Calciumcarbid eutektischer Zusammensetzung die gebildeten Schlacken zäh bis steif waren und folglich beträchtliche Eisenmengen in Form von Eisen-Granalien zurückhielten. Ferner wurden unerwünschte Anbackungen oder Krusten beobachtet.

Die Druckschrift JP-A-51 054016 beschreibt ein Entschwefelungsmittel, das aus 70 bis 99 Gew.% technischem Calciumcarbid (70-80 Gew.% CaC₂, Rest im wesentlichen CaO) und 1 bis 30 Gew.% Kaolinit (Hauptbestandteile Al₂O₃ und SiO₂),Montmorillonit, Glimmer (mica) mit den Hauptbestandteilen K₂O, Al₂O₃ und SiO₂ besteht.

Weiterhin beschreibt die Druckschrift EP-A-0 225 560 ein Entschwefelungsmittel, das neben 75-80 Gew.% CaO noch 15-25 Gew.% Alkalisilikate wie Nephelin, Syenit, Orthoklas (Al₂O₃·6SiO₂·K₂O), Nephelin, Feldspat (= Orthoklase und Plagioklase) und Feldspathoide mit einem hohen Gehalt an Na₂O und K₂O enthält.

Die Verwendung der bekannten Mittel, die eine Fest-Flüssig-Reaktion bedingen, erfordert stets optimale Arbeitsbedingungen, die im betrieblichen Umfange meist nicht realisierbar sind. So ist es im betrieblichen Ablauf kaum möglich, die beste Rührerstellung in der Pfanne zu finden.

Bei den Einblas-Verfahren spielt die Tauchtiefe der Lanzen bzw. die Füllhöhe in der Pfanne eine beträchtliche Rolle, insbesondere bei Torpedopfannen, da bei diesen langgestreckten Transportgefäßen eine Akkumulation der Schlacke einen gravierenden Nachteil darstellt. Insgesamt gilt, daß alle Faktoren, welche die Verweilzeit eines Entschwefelungsmittels in der Schmelze verkürzen, dessen Effizienz beträchtlich beeinflussen.

Der Vorschlag, metallisches Aluminium in Gehalten von 0,02 bis 0,04 Gew.-% Alₛₒₗ einzusetzen, kann die Effizienz des Mittels verbessern, beseitigt aber nicht die Probleme mit der dann eher trockenen Schlacke.

Unabhängig davon ist ein solcher Aluminiumzusatz unvorteilhaft, weil die Ausbeute des eingebrachten metallischen Aluminiums nur gering ist. Das Einbringen des Aluminiums in Torpedopfannen ist schwierig und unsicher und erhöht die Kosten der Entschwefelungsbehandlung beträchtlich.

Die übliche Einblas-Technik und analog auch die Rührer-Technik sind bei der Verwendung von Calciumcarbid als Entschwefelungsmittel durch das Phänomen der Inkubationszeit benachteiligt, da während einer Zeitdauer von etwa 20 bis 30 % der gesamten Behandlungsdauer so lange keine nennenswerte Umsetzung in der Schmelze erfolgt, bis die Schlacke auf der Schmelze durch die Rühr- und Einblasbewegung wieder aufgeheizt und zumindest teilweise verflüssigt worden ist. Dieses gilt auch für den Fall, wenn zusätzlich Schlacke aufgegeben wird, da auch diese erst in den Stand versetzt werden muß, die Reaktionsprodukte aufzunehmen.

Die bisher bekanntgewordenen Zuschlagstoffe zu Basisentschwefelungsmitteln haben nicht oder nur sehr begrenzt mitgeholfen, die inhärenten Probleme der Fest-Flüssig-Reaktion zu umgehen. Vor allem aber haben diese Zusätze nur in einem begrenzten Umfange daran mitgewirkt, Einflüsse aus betriebsbedingten Variablen der Verfahren - Einblasen oder Einrühren - zu überwinden.

Der Erfindung liegt deshalb die Aufgabe zugrunde, ein Mittel zur Entschwefelung, Entphosphorung, Entsilicierung und Entstickung von Roheisen- und Gußeisenschmelzen aufzufinden, welches die Vorteile des Calciumcarbids oder des Kalks zu bewahren imstande ist und durch geeignete Zusätze zudem in der Lage ist, die negativen Einflüsse der Fest-Flüssig-Reaktion und der stets schwankenden Betriebsbedingungen zu beseitigen oder zumindest zu vermindern. Das Mittel soll auch geeignet sein, in Ferrochrom- und Ferromanganschmelzen entschwefelnd bzw. entphosphorend zu wirken.

Diese Aufgabe wird erfindungsmäß durch den Gegenstand von Anspruch 1 gelöst, der ein Mittel zur Entschwefelung, Entphosphorung, Entsilizierung und Entstickung von Roheisen-, Gußeisen-, Ferrochrom- und Ferromanganschmelzen, bestehend aus (Summe aller Komponenten = 100 Gewichtprozent)
30 bis 60 Gewichtsprozent technisches Calciumcarbid oder eutektisches Calciumcarbid,
10 bis 30 Gewichtsprozent Calciumoxid sowie
10 bis 60 Gewichtsprozent eines oder mehrerer der folgenden mineralischen Rohstoffe:
   - alkalihaltige Plagioklase, z.B. Na-Feldspat (Albit)
   - alkalihaltige Orthoklase, z.B. Kali-Feldspate, Nepheline, Nephelin-Syenit,
   - Perlite,
   - Bentonite,
   - Vermiculit,
   - Muskovit,
   - Zeolith,
   wahlweise noch
   5 bis 40 Gewichtsprozent Eisenoxide in Form von Eisenerzen, Zunder, Chrom- oder Manganerz,
   5 bis 20 Gewichtsprozent eines Tonerdeträgers
beschreibt.

Die abhängigen Ansprüche 2 bis 8 betreffen bevorzugte Ausführungsformen des in Anspruch 1 genannten Mittels.

Der unabhängige Anspruch 9 betrifft ein Verfahren zur Behandlung von Eisen- Ferrochrom- und Ferromanganschmelzen mit dem Mittel gemäß Anspruch 1, wobei die Bestandteile des Mittels getrennt dosiert und in die Schmelze gefördert werden.

Die genannten mineralischen Rohstoffe zeichnen sich durch folgende und für die Gesamtreaktion wesentlichen Merkmale aus: Sie sind bei den Temperaturen des Roheeisens, des Gußeisens bzw. der Chrom- und Manganschmelzen im wesentlichen flüssig; sie scheiden im Verlaufe des Aufheizens auf die Temperatur der umgebenden Schmelze gasförmige Phasen aus, welche die Durchmischung erheblich begünstigen. So setzen z.B. die alkalihaltigen Plagioklase und Orthoklase in der Schmelze Natrium und Kalium frei, wobei diese verdampfen. Die genannten mineralischen Rohstoffe bzw. deren Bestandteile Natrium und Kalium führen zu einer Verbesserung der Aufnahmefähigkeit der Schlacke für Schwefel, so daß der Verteilungsfaktor Schlacke/ Schmelze positiv beeinflußt wird. Überdies vermögen sie die unerwünschten Stahlbegleit-Elemente Schwefel und Phosphor zu binden.

Montmorillonite, z.B. in Form des bekannten Perlits, bilden kurzzeitig eine Schaumphase aus, sobald sie in die Metallschmelze gelangen. In vergleichbarer Weise führt Na-Bentonit infolge Abspaltung von Natrium zur Verbesserung der Entschwefelung.

Die genannten mineralischen Rohstoffe stehen reichlich und preiswert zur Verfügung, sind leicht aufzubereiten und uneingeschränkt zu handhaben. Ökologische Probleme sind mit der Verwendung dieser mineralischen Rohstoffe nicht verbunden. Gegebenenfalls können sie in ihrer Zusammensetzung durch Sintermaßnahmen oder Verschmelzen mit anderen Materialien, wie Natrium-, Lithium- oder Kaliumcarbonat u.a., in ihrer Wirkung optimiert werden. Durch Zugabe von Alkalikarbonat kann der Alkalioxidgehalt durch einen Sinter- oder Schmelzprozeß bis auf 50 Gew.-% angehoben werden. Bevorzugt wird Natriumkarbonat verwendet, um den Na₂O-Gehalt auf etwa 30 Gew.-% einzustellen.

In dem Mittel gemäß der Erfindung beträgt der Gehalt an Calciumcarbid 30 bis 60 Gew.-%. Das Calciumcarbid kann in eutektischer Zusammensetzung (etwa 67 Gew.-% CaC₂) sein oder als technisches Carbid (78 bis 81 Gew.-% CaC₂, Rest CaO, SiO₂ und Al₂O₃) verwendet werden. Ein Kalk-Anteil im erfindungsgemäßen Mittel von 10 bis 30 Gew.-%, hat sich als vorteilhaft herausgestellt.

Ferner hat sich gezeigt, daß das erfindungsgemäße Mittel neben der Anwendung als Entschwefelungsmittel zur Entphosphorung, zur Entsilicierung sowie zur Entstickung von Eisenschmelzen sowie in Ferrochrom- und Ferromanganschmelzen verwendet werden kann. Für solche Verwendungszwecke enthält das erfindungsgemäße Mittel vorzugsweise wenigstens ein weiteres Additiv in Form von Eisenoxiden, Eisenerzen, Zunder, Chrom- oder Manganerz, gegebenenfalls ergänzt durch Kalk und/oder einen Tonerdeträger wie z.B. Kaolinit ([Al(OH)₄]₂[Si₂O₅]), Muskovit ( [K Al₂(OH)₂][Si₃O₁₀]) oder Montmorillonit ( [Al₂(OH)₂][Si₄O₁₀]) in einer Menge von 5 bis 20 Gew.-% als Schlackenbildner. Besonders bevorzugt beträgt der Gehalt an Eisenoxiden 5 bis 40 Gew.-%, wobei ein Eisenoxidgehalt von 30 bis 40 Gew.-% sich als am besten geeignet gezeigt hat.

Es hat sich als vorteilhaft herausgestellt, daß das erfindungsgemäße Mittel zu 10 bis 50 Gew.-% aus wenigstens einem der Rohstoffe Zeolith, Bentonit, Vermiculit, und/oder Muskovit, Rest Calciumcarbid und/oder Kalk besteht. Ein Anteil dieser mineralischen Rohstoffe in Höhe von 10 bis 30 Gew.-% im erfindungsgemäßen Mittel ist ganz besonders bevorzugt. Die Bestandteile des erfindungsgemäßen Mittels besitzen im wesentlichen gleiche Körnungsgroße ≤ 9 mm, wobei für das Einblas-Verfahren eine Körnung von ≤ 0,5 mm und für das Rührer-Verfahren eine Korngröße von ≤ 2 mm vorgesehen ist. Für die Zugabe des erfindungsgemäßen Mittels zur Abstichrinne bzw. Abstichpfanne liegt die Körnung des Mittels im Bereich von ≤ 5 mm.

Das erfindungsgemäße Mittel wird entweder über eine Tauchlanze in die Schmelze eingebracht oder mit geeigneten Vorrichtungen aufgegeben. Durch Anwendung von zwei oder mehr Dosiersystemen können die Komponenten des Mittels in der Lanze vereinigt bzw. bei der Aufgabe gemischt werden. Um die Zusammensetzung des Mittels während der Behandlung der Schmelze verändern zu können, werden die Bestandteile des Mittels getrennt dosiert und in die Schmelze gefördert.

Der mit der Erfindung erzielbare technische Fortschritt ist außer den bereits genannten Vorteilen darin zu sehen, daß auf eine besonders feine Aufmahlung des Mittels bzw. seiner Bestandteile verzichtet werden kann, da das erfindungsgemäße Mittel bei den Temperaturen der Metallschmelzen teilweise flüssig ist. Dadurch werden Förderungsprobleme gegenstandslos, die sich bei schlecht fließenden Materialien ergeben. Besondere Fließhilfsmittel sind deshalb bei dem erfindungs- gemäßen Mittel in der Regel nicht erforderlich. In ver- gleichbarer Weise kann auch auf eine extrem feine Aufmahlung des Calciumcarbids bzw. des Kalks verzichtet werden. Bei Verwendung des erfindungsgemäßen Mittels ist kein stoßweises Fördern zu beobachten, welches bei im Stand der Technik gebräuchlichen Entschwefelungsmitteln störend auftritt. In weiterer Folge bleibt bei der Verwendung des erfindungsgemäßen Mittels auch der gefürchtete Auswurf bzw. ein Spritzen weitgehend aus.
Die nachfolgenden Beispiele sollen diese Erfindung näher erläutern.

In mehreren betrieblichen Versuchsserien wurde die Wirkung des neuen Gemischkonzeptes beim Einblasen überprüft..
Die Komponenten wurden sowohl im vorgemischten Zustand (Mono-Injektion) als auch getrennt mit zwei bis drei Blasgeräten (Co-Injektion) eingetragen, wobei die Mischung in der Leitung zur Lanze erfolgte.

| | | | |
|---|---|---|---|
| 1. | Gemisch | 60 | Gew.-% Calciumcarbid (technisch) + |
| | | 20 | Gew.-% Kalk, Rest Albit |
| | | | |
| 2. | Gemisch | 60 | Gew.-% Calciumcarbid (eutektisch) + |
| | | 20 | Gew.-% Albit + 10 Gew.-% Perlit + |
| | | 10 | Gew.-% Kalk |
| | | | |
| 3. | Gemisch | 60 | Gew.-% Calciumcarbid (eutektisch) + |
| | | 25 | Gew.-% Nephelin-Syenit + 15 Gew.-% Kalk |
| | | | |
| 4. | Gemisch | 50 | Gew.-% Calciumcarbid (technisch) + |
| | | 30 | Gew.-% Kalk bzw. 20 Gew.-% Zeolith |
| | | | |
| 5. | Gemisch | 60 | Gew.-% Albit (angereichert im Schmelzfluß |
| | | auf | ca. 30 % Na₂O im Endprodukt) + |
| | | 20 | Gew.-% Kaolinit + 20 Gew.-% Kalk |
| | | | |
| 6. | Gemisch | 60 | Gew.-% Albit (angereichert auf 30 % Na₂O) |
| | | 40 | Gew.-% Kalk |
| | | | |
| 7. | Gemisch | 40 | Gew.-% K-Feldspat + 10 Gew.-% Kalk + |
| | | 50 | Gew.-% Calciumcarbid |
| | | | |
| 8. | Gemisch | 70 | Gew.-% Kalk + 20 Gew.-% Albit + |
| | | 10 | Gew.-% Bentonit |

Die Versuche wurden in einer offenen Pfanne mit ca. 185 t und in Torpedopfannen mit ca. 220 t Roheisen durchgeführt. Der Ausgangsschwefelgehalt S_{A} lag im Bereich von 0,042 Gew.-%. Die Roheisentemperatur lag bei den Versuchen im Bereich von 1350 bis 1420 °C.

Die unter Verwendung der vorgenannten acht Gemische enthaltenen Entschwefelungsergebnisse sind in Fig. 1 graphisch dargestellt.

Wie Fig. 1 zu entnehmen ist, wurden mit Hilfe der Gemische 1 bis 3 die besten Ergebnisse erreicht, nämlich bei Einsatz von ca. 4 kg Gemisch je t Schmelze ein Entschwefelungsgrad von > 85 % für das Gemisch 1, von > 86 % für das Gemisch 2 und von > 87 % für das Gemisch 3.

Fig. 1 zeigt für die Gemische 4 und 7, die sich im Vergleich zu den Gemischen 1 bis 3 durch verringerte Calciumcarbid-Anteile auszeichnen, eine leicht verringerte Entschwefelungsleistung von ca. 79 % für das Gemisch 4 und von ca. 80 % für das Gemisch 7, jeweils bei einem Einsatz von 4 kg Entschwefelungsgemisch je t Schmelze.

Wie ferner Fig. 1 zu entnehmen ist, zeigen die mit Hilfe der Gemische 5, 6 und 8 erhaltenen Ergebnisse, daß die verwen- deten mineralischen Rohstoffe in Verbindung mit Kalk, aber ohne Calciumcarbid-Anteile Entschwefelungsgrade in der Größenordnung von 60 bis 70 % bei einem Mitteleinsatz von 3,5 bis 4 kg je t Schmelze erbringen.

Die anhand der erfindungsgemäßen Zusammensetzung der Gemische 1 bis 8 erhaltenen Ergebnisse wurden mit jenen verglichen, welche mit Standard-Entschwefelungsmitteln auf Basis des Calciumcarbids (techn.) und Calciumcarbonat oder Calciumcarbid (techn.) und 20 Gew.-% Kalk und 20 Gew.-% Calciumcarbonat erzielt wurden.

### Ergebnisse

Alle Gemische, einschließlich jener auf Kalk-Basis, ließen sich stoßfrei aus dem Blasgerät fördern. Die Gesamtfördergasmenge je kg Entschwefelungsmittel konnte bei den erfindungsgemäßen Gemischen 1 bis 5 auf 6-10 Nl/kg gehalten werden. Die Entschwefelungsmittel-Förderrate (kg/min) konnte bei allen Gemischen beliebig zwischen 50 und 100 kg/min variiert werden.

Bei allen Gemischen war die Schlacke nach der Behandlung so beweglich, daß sie bereits durch einfaches Ankippen zum Ablaufen gebracht werden konnte; die restliche Schlacke konnte mechanisch einfach abgezogen werden. Es wurden keine Krusten beobachtet; die günstige Schlackenkonsistenz blieb über eine für den betrieblichen Ablauf genügend lange Zeit erhalten.

Im Vergleich dazu wurde bei den Standard-Entschwefelungsmitteln ein Fördergasbedarf von 22 bis 70 Nl/kg beobachtet, begleitet von einer unerwünschten stoßweisen Förderung aus dem Blasgerät mit der Folge erheblicher Auswürfe. Die resultierende Schlacke war reich an Eisen-Granalien, steifte rasch ab und war nur mit hohem Aufwand abzuziehen.

Zusätze von techn. Calciumcarbid, von 30 bis 60 Gew.-%, zu den erfindungsgemäß verwendeten mineralischen Rohstoffen, verbesserten die Wirkung so erheblich, daß die Verbrauchszahlen bei ansonsten gleichbleibenden Bedingungen um 10 bis 30 Gew.-% geringer waren als beim herkömmlichen Einsatz von techn. Calciumcarbid, Kalkstein und Kohlenstoff, wobei es keinen nennenswerten Unterschied ausmachte, ob Calciumcarbid (mit ca. 80 Gew.-% CaC₂) oder eutektisches Calciumcarbid (mit ca. 67 Gew.-% CaC₂) benutzt wurde. Die Blasrate konnte in der Torpedopfanne zwischen 50 und 100 kg/min variiert werden, ohne daß ein unkontrollierbarer Auswurf auftrat. Die resultierende Schlacke war sehr gut beweglich und enthielt erheblich weniger Eisen-Granalien als bei den im Stand der Technik üblichen Entschwefelungsmitteln.

Bei den in Fig. 1 dargestellten Versuchen wurde im Arbeitsbereich von 1.350 bis 1.420 °C kein wesentlicher Einfluß der Temperatur festgestellt. Die Streuung der Entschwefelungsergebnisse war jedoch geringer als bei üblichen Entschwefelungsmitteln.

Versuche in Torpedopfannen mit einem Roheiseninhalt von ca. 220 t ergaben analoge metallurgische Ergebnisse.

Überraschend wurde festgestellt, daß das erfindungsgemäße Mittel eine merkliche Entphosphorung, Entstickung sowie Entsilicierung der Eisenschmelze parallel zur Entschwefelung auslöste. Besonders natrium- oder kaliumreiche Mineralien, wie Albit oder Kali-Feldspat, aber auch gesteigerte Anteile an Natrium-Bentoniten in Mischung mit Kalk bzw. Kalk und Zunder zeigten eine wirksame Entphosphorung und einen wirksamen Silicium-Abbau.

Besonders günstig und völlig überraschend war die ruhige Reaktion von Feldspaten, die im Sinter oder Schmelzfluß im Na₂O- oder K₂O-Gehalt auf 30 bis 50 Gew.% erhöht wurden.

Der Anteil an Albit bzw. Na₂O-angereichertem Albit in Gemischen für eine gezielte Entphosphorung/Entsilicierung/Entstickung wurde auf ca. 15 bis 50 Gew.-% begrenzt. Die Ergänzung auf 100 % erfolgte mit Hilfe von Zunder bzw. von Eisenerz und Kalk. Es wurde festgestellt, daß der Stickstoffabbau im wesentlichen linear mit dem Albit-Gehalt im verwendeten Gemisch zusammenhängt, wobei bei höheren Albit-Gehalten eine eher progressive Wirkung zu beobachten ist. Anhand dieser Ergebnisse ist es möglich, auch den Stickstoffgehalt von Roheisen mit Hilfe von Albit-Zusätzen zum Entphosphorungs- bzw. Entschwefelungsmittel um 10 bis 40 Gew.-% zu verringern.

Für den Abbau von 0,1 Gew.-% Silicium durch Einblasen waren 6 bis 8,5 kg/t eines Gemisches aus 40 bis 60 Gew.-% Zunder, ca. 30 Gew.-% Na-Feldspat (Albit), Rest Kalk erforderlich. Bei diesem Gemisch war eine Aufmahlung auf kleiner 0,1 mm vorteilhaft. Dieses Gemisch zeigte einen parallelen Verlauf der Entphosphorung/Entsilicierung und ein praktisch gleichzeitiges Einsetzen der Entschwefelung. Es konnte gezeigt werden, daß die unerwünschte, weil heftig reagierende Soda (Na₂CO₃) durch die erfindungsgemäß zu verwendenden mineralischen Rohstoffe ersetzt werden kann, wobei sich das erfindungsgemäße Mittel zudem dadurch auszeichnet, daß es kontinuierlich eingeblasen werden kann, wohingegen Soda wegen seiner heftigen Reaktionen meist intermittierend der Schmelze zugeführt werden muß. Bei Verwendung von mit Sauerstof angereichertem Trägergas wurden die Verbrauchszahlen um bis zu 20 % gesenkt, gleichzeitig konnte der Kalk-Anteil bis auf 40 % gesteigert werden.

Die langsame Freisetzung der Alkalibestandteile führt nicht zu eruptiv auftretenden Gasblasen, wie bei der Verwendung von Soda. Diese allmähliche Freisetzung der Alkalibestandteile beim erfindungsgemäßen Mittel verhindert, daß die übrigen Komponenten, sofern vorhanden, nicht aus der Schmelze herausgeschleudert werden, so daß insgesamt ein längerer Wirkungszeitraum erreicht wird.

## Patentansprüche

1. Mittel zur Entschwefelung, Entphosphorung, Entsilizierung und Entstickung von Roheisen-, Gußeisen-, Ferrochrom- und Ferromanganschmelzen, bestehend aus (Summe aller Komponenten = 100 Gewichtprozent)
30 bis 60 Gewichtsprozent technisches Calciumcarbid oder eutektisches Calciumcarbid,
10 bis 30 Gewichtsprozent Calciumoxid sowie
10 bis 60 Gewichtsprozent eines oder mehrerer der folgenden mineralischen Rohstoffe:
- alkalihaltige Plagioklase, z.B. Na-Feldspat (Albit)
- alkalihaltige Orthoklase, z.B. Kali-Feldspate, Nepheline, Nephelin-Syenit,
- Perlite,
- Bentonite,
- Vermiculit,
- Muskovit,
- Zeolith,
wahlweise noch
5 bis 40 Gewichtsprozent Eisenoxide in Form von Eisenerzen, Zunder, Chrom- oder Manganerz,
5 bis 20 Gewichtsprozent eines Tonerdeträgers.

2. Mittel nach Anspruch 1 zur Entphosphorung, Entsilicierung und Entstickung, **dadurch gekennzeichnet, daß** es außer den mineralischen Komponenten noch Eisenoxide in Form von Eisenerzen oder Zunder, Chrom- oder Manganerz in einer Menge von 5 bis 40 Gew.-% enthält.

3. Mittel nach den Ansprüchen 1 bis 2, **dadurch gekennzeichnet, daß** das Mittel einen Tonerdeträger in einer Menge von 5 bis 20 Gew.-% enthält.

4. Mittel nach einem der Ansprüche 1 oder 3, **dadurch gekennzeichnet, daß** es zu 10 bis 50 Gew.-% aus wenigstens einem der mineralischen Rohstoffe Zeolith, Bentonit, Vermiculit, Muskovit, Rest Calciumcarbid und Calciumoxid, besteht.

5. Mittel nach Anspruch 4, **dadurch gekennzeichnet, daß** es zu 10 bis 30 Gew.-% aus wenigstens einem der mineralischen Rohstoffe Zeolith, Bentonit, Vermiculit, Muskovit, Rest Calciumcarbid und Calciumoxid, besteht.

6. Mittel nach den Ansprüchen 1 bis 5, **dadurch gekennzeichnet, daß** die einzelnen Komponenten eine im wesentlichen gleiche Körnungsgröße ≤ 9 mm besitzen und zwar für das Einblas-Verfahren sowie für die Zugabe zur Abstichrinne bzw. Abstichpfanne ≤ 5 mm und für das Rühr-Verfahren ≤ 2 mm.

7. Mittel nach den Ansprüchen 1 bis 6, **dadurch gekennzeichnet, daß** sein Gehalt an Alkalioxid durch Sintern oder Schmelzen der mineralischen Rohstoffe mit alkalireichen Verbindungen auf einen Gehalt von bis zu 50 Gew.-% Alkalioxid angehoben wird.

8. Mittel nach Anspruch 7, **dadurch gekennzeichnet, daß** die mineralischen Rohstoffe in ihrem Gehalt an Natriumoxid durch Schmelzen mit Soda auf einen Gehalt von 30 Gew.-% Natriumoxid angehoben werden.

9. Verfahren zur Behandlung von Eisen-, Ferrochrom- und Ferromanganschmelzen mit einem Mittel gemäß Anspruch 1, **dadurch gekennzeichnet, daß** das Mittel durch Einblasen über eine Tauchlanze in die Schmelze eingebracht wird.

10. Verfahren zur Behandlung von Eisen-, Ferrochrom- und Ferromanganschmelzen mit einem Mittel gemäß Anspruch 1, **dadurch gekennzeichnet, daß** die Bestandteile des Mittels getrennt dosiert und in die Schmelze gefördert werden.

## Claims

1. An agent for desulfurization, dephosphoration, desiliconizing and denitriding of pig iron, cast iron, Cr-, Ni-, and Mn- alloyed melts consisiting of ( sum of all components = 100 wt.%)
30 - 60 % by weight calciumcarbide standard grade or eutectic grade,
10 - 30 % by weight calciumoxide as well as
10 - 60 % by weight of one or more of the following minerals
- alcali containing plagioclase, e.g. Na-Feldspar (albite)
- alcali containing orthoclase, e.g. K-Feldspar nepheline, nepheline-syenite,
- perlite
- benonite
- vermiculite
- muscovite
- zeolithe
alternatively also
5 - 40 .% by weight ironoxide as iron are, scale, Cr- or Mn ore,
5 - 20.% by weight of an alumina containing material.

2. Agent according claim 1 for the dephosphorization desiliconisation and denitriding, comprising besides the minerals also 5 to 40 % by weight iron oxides as iron ore, scale, Chromium- or Manganese- ore.

3. Agent according the claims 1 and 2, moluding an alumins containing material at a level of 5% to 20% by weight.

4. Agent according to one of the claims 1 or 3, consisting of 10 to 50 % by weight of at least one of the minerals zeolithe, bentomite, vermiculite, muscovite; remainder calciumcarbiude and calciumoxide.

5. Agent according claim 4, containing 10 to 40 % by weight of at least one of the minerals zeolithe, bentonite, vermiculite, muscovite; remainder calciumcarbide and calciumoxide.

6. Agent according one of the claims 1 to 5, **characterized by** basically the same grain size < 9 mm for the injection -technology and <5 mm for the addition to the tapping trough and tapping ladle.

7. Agent according claims 1 to 6, wherein the content of alcali-oxide is increased up to 50% by weight by sintering or fusion of the mineralic material together with compounds rich in alcalis.

8. Agent according claim 7 wherein the content of sodiumoxide in the mineral-raw material is increased up to 30% by weight of sodium-oxide by fusion together with soda-ash.

9. A process for the treatment of Fe-, FeCr- and FeMn-melt with an agent according claim 1, wherein the agent is introduced into the melt by injection emplying a lance.

10. Process for the treatment of Fe-, FeCr- and FeMn-melts with an agent according claim 1 wherein the constituents of the agents are fed separately into the melt

## Revendications

1. Agent de désulfuration, de déphosphoration, de dé-silisation et de dénitration des bains de fusion de fer brut, de fonte brute, de ferrochrome et de ferromanganèse, composé de (total de tous les composants = 100 %-poids)
30 à 50 %-poids de carbure de calcium technique ou de carbure de calcium autectique,
10 à 30 %-poids d'oxyde de calcium et
10 à 60 %-poids de l'une ou de l'autre des matières premières minérales suivantes :
- Plagioclase alcalin, par exemple feldspath-Na (albite)
- Orthoclase alcalin, par exemple feldspath potassique, néphéline, syénite à néphéline,
- Perlite,
- Bentonite,
- Vermiculite,
- Muscovite,
- Zéolithe,
ou au choix
5 à 40 %-poids d'oxyde de fer sous forme de minerai de fer, de calamine, de minerai de chrome ou de manganèse,
5 à 20 %-poids d'un support d'alumine.

2. Agent selon la revendication 1 de désulfuration, de déphosphoration, de dé-silisation et de dénitration, caractérisé en ceci qu'en plus des composants mécaniques, il y a aussi des oxydes de fer sous forme de minerai de fer ou de calamine, de minerai de chrome ou dé manganèse à raison de 5 à 40 %-poids.

3. Agent selon les revendications 1 et 2, caractérisé en ceci que l'agent contient de l'alumine à raison de 5 à 20 %-poids.

4. Agent selon l'une des revendications 1 ou 3, caractérisé en ceci qu'il est composé à raison de 10 à 50 %-poids d'au moins l'une des matières première minérales zéolithe, bentonite, vermiculite, muscovite, reste de carbure de calcium et d'oxyde de calcium.

5. Agent selon la revendication 4, caractérisé en ceci qu'il est composé à raison de 10 à 30 %-poids d'au moins l'une des matières premières minérales zéolithe, bentonite, vermiculite, muscovite, reste de carbure de calcium et d'oxyde de calcium.

6. Agent selon les revendications 1 à 5, caractérisé en ceci que les différents composants ont une granulométrie identique pour l'essentiel de ≤ 9 µm pour le procédé d'insufflation et pour l'adjonction dans la rigole de coulée ou la poche de ≤ 5 µm et pour le procédé par agitation de ≤ 2 µm.

7. Agent selon les revendications 1 à 6, caractérisé en ceci que la teneur en oxyde alcalin est portée à une teneur jusqu'à 50 %-poids d'oxyde alcalin par frittage ou fusion des matières premières minérales.

8. Agent selon la revendication 7, caractérisé en ceci que la teneur en oxyde de sodium des matières premières minérales est portée à une teneur de 30 %-poids d'oxyde de sodium par fonte avec la soude.

9. Procédé de traitement du bain de fusion du fer, du ferrochrome et du ferro-manganèse avec un agent selon la revendication 1, caractérisé en ceci que l'agent est injecté par insufflation au moyen d'une lance d'immersion.

10. Procédé de traitement des bains de fusion de fer, de ferrochrome et de ferro-manganèse avec un agent selon la revendication 1, caractérisé en ceci que les composants de l'agent sont amenés séparément, dosés et transportés dans le bain de fusion.
